# FASCICULE DE BREVET EUROPEEN

(11) **EP 3 788 178 B1**
(45) Date de publication et mention de la délivrance du brevet: **17.08.2022**
(21) Numéro de dépôt: 19726060.7
(22) Date de dépôt: 24.04.2019
(51) Int. Cl.: C22C 21/12, C22C 21/16, C22C 21/18, C22F 1/057

(54) **ALLIAGE ALUMINIUM CUIVRE LITHIUM A RESISTANCE EN COMPRESSION ET TENACITE AMELIOREES**
ALUMINIUM-KUPFER-LITHIUM-LEGIERUNG MIT VERBESSERTER KOMPRESSIONSFESTIGKEIT UND ERHÖHTER BESTÄNDIGKEIT
ALUMINIUM-COPPER-LITHIUM ALLOY HAVING IMPROVED COMPRESSIVE STRENGTH AND IMPROVED TOUGHNESS

(30) Priorité: 02.05.2018 FR 1853798
(43) Date de publication de la demande: 10.03.2021
(73) Titulaire: Constellium Issoire, 63500 Issoire (FR)
(72) Inventeur: MAS, Fanny, 38000 GRENOBLE (FR); BARBIER, David, 38000 GRENOBLE (FR); JUGE, Samuel, 38870 SAINT SIMEON DE BRESSIEUX (FR); DANIELOU, Armelle, 73360 LES ECHELLES (FR); POUGET, Gaëlle, 38100 GRENOBLE (FR); BAYONA-CARRILLO, Nicolas, 38500 Coublevie (FR)
(74) Mandataire: Constellium - Propriété Industrielle
(86) Numéro de dépôt international: PCT/FR2019/050965
(87) Numéro de publication internationale: WO 2019/211547

(56) Documents cités:
- FR-A1- 3 007 423
- US-A1- 2013 269 840

## Description

### Domaine de l'invention

L'invention concerne les produits en alliages aluminium-cuivre-lithium, plus particulièrement, de tels produits destinés à la construction aéronautique et aérospatiale.

### Etat de la technique

Des produits en alliage d'aluminium sont développés pour produire des pièces de haute résistance destinées notamment à l'industrie aéronautique et à l'industrie aérospatiale.

Les alliages d'aluminium contenant du lithium sont très intéressants à cet égard, car le lithium peut réduire la densité de l'aluminium de 3 % et augmenter le module d'élasticité de 6 % pour chaque pourcent en poids de lithium ajouté. Pour que ces alliages soient sélectionnés dans les avions, leur performance par rapport aux autres propriétés d'usage doit atteindre celle des alliages couramment utilisés, en particulier en terme de compromis entre les propriétés de résistance mécanique statique (limite d'élasticité en traction et en compression, résistance à la rupture) et les propriétés de tolérance aux dommages (ténacité, résistance à la propagation des fissures en fatigue), ces propriétés étant en général antinomiques. Pour certaines pièces telles que les extrados de voilure, la limite d'élasticité en compression est une propriété essentielle. Ces propriétés mécaniques doivent de plus être de préférence stables dans le temps et présenter une bonne stabilité thermique, c'est-à-dire ne pas être significativement modifiées par un vieillissement à température d'utilisation.

Ces alliages doivent également présenter une résistance à la corrosion suffisante, pouvoir être mis en forme selon les procédés habituels et présenter de faibles contraintes résiduelles de façon à pouvoir être usinés de façon intégrale. Ils doivent enfin pouvoir être obtenus par des procédés de fabrication robustes, en particulier, les propriétés doivent pouvoir être obtenues sur des outils industriels pour lesquels il est difficile de garantir une homogénéité de température à quelques degrés près pour des pièces de grandes dimensions.

Le brevet US 5,032,359 décrit une vaste famille d'alliages aluminium-cuivre-lithium dans lesquels l'addition de magnésium et d'argent, en particulier entre 0,3 et 0,5 pourcent en poids, permet d'augmenter la résistance mécanique.

Le brevet US 5,455,003 décrit un procédé de fabrication d'alliages Al-Cu-Li qui présentent une résistance mécanique et une ténacité améliorés à température cryogénique, en particulier grâce à un écrouissage et un revenu appropriés. Ce brevet recommande en particulier la composition, en pourcentage en poids, Cu = 3,0 - 4,5, Li = 0,7 - 1,1, Ag = 0 - 0,6, Mg = 0,3-0,6 et Zn = 0 - 0,75.

Le brevet US 7,438,772 décrit des alliages comprenant, en pourcentage en poids, Cu : 3-5, Mg : 0,5-2, Li : 0,01-0,9 et décourage l'utilisation de teneur en lithium plus élevées en raison d'une dégradation du compromis entre ténacité et résistance mécanique.

Le brevet US 7,229,509 décrit un alliage comprenant (% en poids) : (2,5-5,5) Cu, (0,1-2,5) Li, (0,2-1,0) Mg, (0,2-0,8) Ag, (0,2-0,8) Mn, 0,4 max Zr ou d'autres agents affinant le grain tels que Cr, Ti, Hf, Sc, V.

La demande de brevet US 2009/142222 A1 décrit des alliages comprenant (en % en poids), 3,4 à 4,2% de Cu, 0,9 à 1,4 % de Li, 0,3 à 0,7 % de Ag, 0,1 à 0,6% de Mg, 0,2 à 0,8 % de Zn, 0,1 à 0,6 % de Mn et 0,01 à 0,6 % d'au moins un élément pour le contrôle de la structure granulaire. Cette demande décrit également un procédé de fabrication de produits filés.

La demande de brevet WO2009/036953 concerne un produit en alliage d'aluminium pour les éléments structuraux présentant une composition chimique comprenant, en poids Cu de 3,4 à 5,0, Li de 0,9 à 1,7, Mg de 0,2 à 0,8, Ag d'environ 0,1 à 0,8, Mn de 0,1 à 0,9, Zn jusqu'à 1,5, et un ou plusieurs éléments choisis dans le groupe constitué par: (Zr environ 0,05 à 0,3, Cr 0,05 à 0,3, Ti environ 0,03 à 0,3, Sc environ 0,05 à 0,4, Hf environ 0,05 à 0,4), Fe <0,15, Si <0,5, les impuretés normales et inévitables.

La demande de brevet W0 2012/085359 A2 concerne un procédé de fabrication de produits laminés en alliage à base d'aluminium comprenant 4,2 à 4,6 % en poids de Cu, 0,8 à 1,30 % en poids de Li, 0,3 à 0,8 % en poids de Mg, 0,05 à 0, 18 % en poids de Zr, 0,05 à 0,4 % en poids d'Ag, 0,0 à 0,5% en poids de Mn, au plus 0,20 % en poids de Fe + Si, moins de 0,20 % en poids de Zn, au moins un élément choisi parmi Cr, Se, Hf et Ti, la quantité dudit élément, s'il est choisi, étant de 0,05 à 0,3 % en poids pour Cr et pour Se, 0,05 à 0,5 % en poids pour Hf et de 0,01 à 0, 15 % en poids pour Ti, les autres éléments au plus 0,05% en poids chacun et 0, 15% en poids au total, le reste aluminium, comprenant les étapes d'élaboration, coulée, homogénéisation, laminage avec une température supérieure à 400 °C, mise en solution, trempe, traction entre 2 et 3,5% et revenu.

La demande de brevet US2012/0225271 Al concerne des produits corroyés d'épaisseur au moins 12,7 mm contenant de 3,00 à 3,80 en poids.% de Cu, de 0,05 à 0,35 en poids % de Mg, de 0,975 à 1,385 en poids % de Li, dans lequel -0,3 Mg - 0.15Cu +1,65 ≤ Li ≤ -0,3 Mg-0.15Cu +1,85, de 0,05 à 0,50 en poids. % d'au moins un élément de contrôle de la structure du grain, dans lequel l'élément de contrôle de la structure des grains est choisi dans le groupe constitué de Zr, Sc, Cr, V, Hf, d'autres éléments des terres rares, et des combinaisons de ceux-ci, jusqu'à 1,0 en poids % de Zn, jusqu'à 1,0 en poids % de Mn, jusqu'à 0,12 en poids % de Si, jusqu'à 0,15 en poids % de Fe, jusqu'à 0,15 en poids % de Ti, jusqu'à 0,10 poids. % d'autres éléments avec un total ne dépassant pas 0,35 en poids %.

La demande WO 2013/169901 décrit des alliages comprenant, en pourcentage en poids, 3,5 à 4,4% de Cu, 0,65 à 1,15 % de Li, 0,1 à 1,0 % d'Ag, 0,45 à 0,75% de Mg, 0,45 à 0,75% de Zn et 0,05 à 0,50 % d'au moins un élément pour le contrôle de la structure granulaire. Les alliages ont avantageusement un rapport Zn sur Mg compris entre 0,60 et 1,67. La demande de brevet FR 3 007 423 A1 concerne un élément de structure extrados en alliage de aluminium, cuivre et lithium et son procédé de fabrication. Les alliages comprenant (en % en poids) 4,2 à 5,2 Cu, 0,9 à 1,2 Li, 0,1 à 0,3 Ag, 0,1 à 0,25 Mg, 0,11 à 0,18 Zr, 0,01 à 0,15 Ti, optionnellement jusque 0,2 Zn, optionnellement jusque 0,6 Mn, une teneur de Fe et Si inférieure ou égale 0,1, et des autres éléments à une teneur inférieure ou égale à 0,05 chacun et 0,15 au total, reste Al.

Il existe un besoin pour des produits en alliage aluminium-cuivre-lithium présentant des propriétés améliorées par rapport à celles des produits connus, en particulier en termes de compromis entre les propriétés de résistance mécanique statique, en particulier la limite d'élasticité en traction et en compression et les propriétés de tolérance aux dommages, en particulier la ténacité, de stabilité thermique, de résistance à la corrosion et d'aptitude à l'usinage, tout en ayant une faible densité.

De plus, il existe un besoin pour un procédé de fabrication de ces produits robuste, fiable et économique.

### Objet de l'invention

Un premier objet de l'invention est un produit à base d'alliage d'aluminium comprenant, en pourcentage en poids, 4,0 à 4,6 % en poids de Cu, 0,7 à 1,2 % en poids de Li, 0,5 à 0,65 % en poids de Mg, 0,10 à 0,20 % en poids de Zr, 0,15 à 0,30 % en poids d'Ag, 0,25 à 0,45 % en poids de Zn, 0,05 à 0,35% en poids de Mn, au plus 0,20 % en poids de Fe + Si, au moins un élément choisi parmi Cr, Sc, Hf, V et Ti, la quantité dudit élément, s'il est choisi, étant de 0,05 à 0,3 % en poids pour Cr et pour Sc, 0,05 à 0,5 % en poids pour Hf et pour V et de 0,01 à 0,15 % en poids pour Ti, autres éléments au plus 0,05% en poids chacun et 0,15% en poids au total et reste aluminium.

Un second objet de l'invention est un procédé de fabrication d'un produit à base d'alliage d'aluminium dans lequel, successivement,
a) on élabore un bain de métal liquide à base d'aluminium comprenant 4,0 à 4,6 % en poids de Cu ; 0,7 à 1,2 % en poids de Li ; 0,5 à 0,65 % en poids de Mg ; 0,10 à 0,20 % en poids de Zr ; 0,15 à 0,30 % en poids d'Ag ; 0,25 à 0,45 % en poids de Zn ; 0,05 à 0,35% en poids de Mn ; au plus 0,20 % en poids de Fe + Si ; au moins un élément choisi parmi Cr, Sc, Hf, V et Ti, la quantité dudit élément, s'il est choisi, étant de 0,05 à 0,3 % en poids pour Cr et pour Sc, 0,05 à 0,5 % en poids pour Hf et pour V et de 0,01 à 0,15 % en poids pour Ti ; autres éléments au plus 0,05% en poids chacun et 0,15% en poids au total et reste aluminium ;
b) on coule une forme brute à partir dudit bain de métal liquide ;
c) on homogénéise ladite forme brute à une température comprise entre 450°C et 550°C et de préférence entre 480°C et 530°C pendant une durée comprise entre 5 et 60 heures ;
d) on déforme à chaud, préférentiellement par laminage, ladite forme brute homogénéisée ;
e) on met en solution le produit déformé à chaud entre 490 et 530 °C pendant 15 min à 8 h et on trempe ledit produit mis en solution ;
f) on déforme à froid ledit produit avec une déformation de 2 à 16% ;
g) on réalise un revenu dans lequel ledit produit déformé à froid atteint une température comprise entre 130 et 170°C et de préférence entre 140 et 160°C pendant 5 à 100 heures et de préférence de 10 à 70h.

Un autre objet de l'invention est un produit en alliage selon l'invention ou susceptible d'être obtenu selon le procédé de l'invention, d'épaisseur comprise entre 8 et 50 mm ayant, à mi-épaisseur :
i) une limite d'élasticité en compression Rc_{p0,2}(L) ≥ 590 MPa, de préférence Rc_{p0,2}(L) ≥ 595 MPa;
ii) une ténacité Kₐₚₚ (L-T) ≥ 60 MPa√m, de préférence Kₐₚₚ (L-T) ≥ 75 MPa√m, avec Kapp (L-T) la valeur du facteur d'intensité de contrainte apparent à la rupture définie selon la norme ASTME561 (2015) mesurée sur des éprouvettes CCT de largeur W=406 mm et d'épaisseur B = 6,35 mm;
iii) ) une différence entre la limite d'élasticité en traction R_{p0,2}(L) et la limite d'élasticité en compression Rc_{p0,2}(L), R_{p0,2}(L) - Rc_{p0,2}(L), inférieure ou égale à 10 MPa, de préférence ≤ 5 MPa.

Un autre objet encore est un élément de structure d'avion, de préférence un élément extrados d'aile d'avion.

### Description des figures

Figure 1 : Compromis entre la ténacité Kₐₚₚ L-T et la limite d'élasticité en compression Rc_{p0.2} L des alliages de l'exemple 1.
Figure 2 : Compromis entre la ténacité K_{q} L-T et la limite d'élasticité en compression Rc_{p0.2} L des alliages de l'exemple 2.
Figure 3 : Compromis entre la limite d'élasticité en compression Rc_{p0.2} L et la limite d'élasticité en traction R_{p0.2} L pour les alliages de l'exemple 2.
Figure 4 : Compromis entre la ténacité Kₐₚₚ L-T et la limite d'élasticité en compression Rc_{p0.2} L des alliages de l'exemple 3.

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. Lorsque la concentration est exprimée en ppm (parts per million), cette indication se réfère également à une concentration massique.

Sauf mention contraire, les définitions des états métallurgiques indiquées dans la norme européenne EN 515 (1993) s'appliquent.

Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1 (2016), le prélèvement et le sens de l'essai étant définis par la norme EN 485 (2016). R_{p0,2} (L) signifie R_{p0,2} mesuré dans la direction longitudinale.

La limite d'élasticité en compression Rc_{p0,2} a été mesurée à 0,2% de compression selon la norme ASTM E9-09 (2018). Rc_{p0,2} (L) signifie Rc_{p0,2} mesuré dans la direction longitudinale. Le facteur d'intensité de contrainte (K_{1C}) est déterminé selon la norme ASTM E 399 (2012). Le facteur d'intensité de contrainte (KQ) est déterminé selon la norme ASTM E 399 (2012). La norme ASTM E 399 (2012) donne les critères qui permettent de déterminer si K_{Q} est une valeur valide de K_{1C}. Pour une géométrie d'éprouvette donnée, les valeurs de K_{Q} obtenues pour différents matériaux sont comparables entre elles pour autant que les limites d'élasticité des matériaux soient du même ordre de grandeur.

Sauf mention contraire, les définitions de la norme EN 12258 (2012) s'appliquent.

Les valeurs du facteur d'intensité de contrainte apparent à la rupture (Kₐₚₚ) et du facteur d'intensité de contrainte à la rupture (K_{c}) sont telles que définies dans la norme ASTM E561. Une courbe donnant le facteur d'intensité de contrainte effectif en fonction de l'extension de fissure effective, connue comme la courbe R, est déterminée selon la norme ASTM E 561 (ASTM E 561-10-2).

Le facteur d'intensité de contrainte critique Kc, en d'autres termes le facteur d'intensité qui rend la fissure instable, est calculé à partir de la courbe R. Le facteur d'intensité de contrainte K_{CO} est également calculé en attribuant la longueur de fissure initiale au commencement de la charge monotone, à la charge critique. Ces deux valeurs sont calculées pour une éprouvette de la forme requise. Kₐₚₚ représente le facteur K_{CO} correspondant à l'éprouvette qui a été utilisée pour effectuer l'essai de courbe R. K_{eff} représente le facteur Kc correspondant à l'éprouvette qui a été utilisée pour effectuer l'essai de courbe R.

On appelle ici « élément de structure » ou « élément structural » d'une construction mécanique une pièce mécanique pour laquelle les propriétés mécaniques statiques et/ou dynamiques sont particulièrement importantes pour la performance de la structure, et pour laquelle un calcul de structure est habituellement prescrit ou réalisé. Il s'agit typiquement d'éléments dont la défaillance est susceptible de mettre en danger la sécurité de ladite construction, de ses utilisateurs, des ses usagers ou d'autrui. Pour un avion, ces éléments de structure comprennent notamment les éléments qui composent le fuselage (tels que la peau de fuselage, fuselage skin en anglais), les raidisseurs ou lisses de fuselage (stringers), les cloisons étanches (bulkheads), les cadres de fuselage (circumferential frames), les ailes (tels que la peau de voilure extrados ou intrados (upper or lower wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

Selon la présente invention, une classe sélectionnée d'alliages d'aluminium contenant notamment des quantités spécifiques et critiques de lithium, cuivre, magnésium, argent, manganèse et zinc permet de préparer des éléments de structure, en particulier des tôles d'extrados de voilure, présentant une limite d'élasticité en compression Rc_{p0,2}(L) élevée, une faible différence entre limite d'élasticité en compression Rc_{p0,2}(L) et limite d'élasticité en traction R_{p0,2}(L) et un facteur d'intensité de contrainte apparent à la rupture Kₐₚₚ particulièrement amélioré. La composition d'alliage sélectionnée de l'invention permet en outre d'obtenir tout ou partie des avantages précités pour une large plage de temps de revenu (notamment une plage d'au moins 5h à une température de revenu donnée). Une telle composition permet ainsi de garantir la robustesse du procédé de fabrication et donc de garantir les propriétés finales du produit lors d'une fabrication industrielle.

Le produit à base d'alliage d'aluminium selon l'invention comprend, en pourcentage en poids, 4,0 à 4,6% en poids de Cu ; 0,7 à 1,2% en poids de Li ; 0,5 à 0,65% en poids de Mg ; 0,10 à 0,20% en poids de Zr ; 0,15 à 0,30% en poids d'Ag ;0,25 à 0,45% en poids de Zn ; 0,05 à 0,35% en poids de Mn ; au plus 0,20% en poids de Fe + Si ; au moins un élément choisi parmi Cr, Sc, Hf, V et Ti ; autres éléments au plus 0,05% en poids chacun et 0,15% en poids au total et reste aluminium.

La teneur en cuivre des produits selon l'invention est comprise entre 4,0 et 4,6% en poids, préférentiellement entre 4,2 et 4,5% en poids et plus préférentiellement entre 4,2 et 4,4 % en poids. Dans un mode de réalisation avantageux la teneur minimale en cuivre est de 4,25 % en poids.

La teneur en lithium des produits selon l'invention est comprise entre 0,7 à 1,2% en poids. Avantageusement, la teneur en lithium est comprise entre 0,8 et 1,0% en poids; préférentiellement entre 0,85 et 0,95 % en poids.

L'augmentation de la teneur en cuivre et dans une moindre mesure de la teneur en lithium contribue à améliorer la résistance mécanique statique, cependant, le cuivre ayant un effet néfaste notamment sur la densité, il est préférable de limiter la teneur en cuivre à la valeur maximale préférée de 4,4 % en poids. L'augmentation de la teneur en lithium a un effet favorable sur la densité, cependant les présents inventeurs ont constaté que pour les alliages selon l'invention, la teneur en lithium préférée comprise entre 0,85 % et 0,95 % en poids permet une amélioration du compromis entre résistance mécanique (limite d'élasticité en traction et en compression) et ténacité. Une forte teneur en lithium, notamment au-delà de la valeur maximale préférée de 0,95 % en poids, peut conduire à une dégradation de la ténacité. La teneur en magnésium des produits selon l'invention est comprise entre 0,5% et 0,65% en poids. Préférentiellement, la teneur en magnésium est au moins de 0,50 % ou même au moins 0,55 % en poids, ce qui améliore simultanément résistance mécanique statique et ténacité. En particulier pour les compositions sélectionnées de la présente invention, une teneur en magnésium supérieure à 0,65% en poids peut induire une dégradation de la ténacité.

Les teneurs en zinc et en argent sont respectivement comprises entre 0,25 et 0,45% en poids et 0,15 et 0,30 % en poids. De telles teneurs en zinc et argent sont nécessaires pour garantir une limite élastique en compression ayant une valeur proche de celle de la limite élastique en traction. Dans un mode de réalisation avantageux, les produits selon l'invention ont une différence entre la limite d'élasticité en traction R_{p0,2}(L) et la limite d'élasticité en compression Rc_{p0,2}(L) inférieure ou égale à 10 MPa, de préférence inférieure ou égale 5 MPa.

La présence d'argent et de zinc permet d'obtenir un bon compromis entre les différentes propriétés recherchées. En particulier, la présence d'argent permet d'obtenir un produit de façon fiable et robuste, c'est-à-dire que le compromis de propriétés recherché est atteint pour une large plage de temps de revenu, notamment une plage de temps supérieure à 5h, ce qui est compatible avec la variabilité inhérente à un procédé de fabrication industriel. Une teneur minimale de 0,20 % en poids d'argent est avantageuse. Une teneur maximale de 0,27% en poids d'argent est avantageuse.

Une teneur minimale de 0,30 % en poids de zinc est avantageuse. Une teneur maximale de 0,40% en poids de zinc est avantageuse. De préférence la teneur en Zn est comprise entre 0,30 et 0,40 % en poids.

Avantageusement, la somme des teneurs en Zn, Mg et Ag comprise entre 0,95 et 1,35% en poids, préférentiellement entre 1,00 et 1,30% en poids, plus préférentiellement encore entre 1,15 et 1,25% en poids. Les présents inventeurs ont constaté que le compromis optimum de propriétés recherché, notamment pour des éléments de structure d'extrados de voilure, n'était atteint que pour des valeurs spécifiques et critiques de la somme Zn, Mg et Ag.

La teneur en manganèse est comprise entre 0,05 et 0,35% en poids. Avantageusement, la teneur en Mn comprise entre 0,10 et 0,35% en poids. Dans un mode de réalisation, la teneur en manganèse est comprise entre 0,2 et 0,35% en poids et préférentiellement entre 0,25 et 0,35% en poids. Dans un autre mode de réalisation, la teneur en manganèse est comprise entre 0,1 et 0,2% en poids et préférentiellement entre 0,10 et 0,20% en poids. L'ajout de Mn permet en particulier l'obtention d'une ténacité élevée. Cependant, si la teneur en Mn est supérieure à 0,35% en poids, la durée de vie en fatigue peut être sensiblement réduite.

La teneur en Zr de l'alliage est comprise entre 0,10 et 0,20% en poids. Dans un mode de réalisation avantageux, la teneur en Zr est comprise entre 0,10 et 0,15 % en poids, préférentiellement entre 0,11 et 0,14% en poids.

La somme de la teneur en fer et de la teneur en silicium est au plus de 0,20 % en poids. De préférence, les teneurs en fer et en silicium sont chacune au plus de 0,08 % en poids. Dans une réalisation avantageuse de l'invention les teneurs en fer et en silicium sont au plus de 0,06 % et 0,04 % en poids, respectivement. Une teneur en fer et en silicium contrôlée et limitée contribue à l'amélioration du compromis entre résistance mécanique et tolérance aux dommages.

L'alliage contient également au moins un élément pouvant contribuer au contrôle de la taille de grain choisi parmi Cr, Sc, Hf, V et Ti, la quantité dudit élément, s'il est choisi, étant de 0,05 à 0,3 % en poids pour Cr et pour Sc, 0,05 à 0,5 % en poids pour Hf et pour V et de 0,01 à 0,15 % en poids pour Ti. Dans un mode de réalisation avantageux, on choisit d'ajouter entre 0,01 et 0,15 % en poids de titane. Dans un mode de réalisation préféré, la teneur en Ti est comprise entre 0,01 et 0,08% en poids, préférentiellement entre 0,02 et 0,06% en poids. Avantageusement dans les modes de réalisation dans lesquels on choisit d'ajouter du titane, on limite la teneur en Cr, Sc, V et Hf à une teneur maximale de 0,05 % en poids, ces éléments pouvant avoir un effet défavorable, notamment sur la densité et n'étant ajoutés que pour favoriser encore l'obtention d'une structure essentiellement non-recristallisée si nécessaire. D'une manière particulièrement avantageuse, le Ti est présent notamment sous la forme de particules TiC. Contre toute attente, les présents inventeurs ont constaté que, dans le cas particulier du présent alliage, la présence de particules de TiC dans le fil affinant lors de la coulée (affinage AlTiC), permet d'obtenir un produit présentant un compromis de propriétés optimisé. Avantageusement l'affinant a pour formule AlTiₓC_{y} que l'on écrit aussi ATₓC_{y} où x et y sont les teneurs en Ti et C en % en poids pour 1 % en poids de Al, et x/y > 4. En particulier, l'affinage AlTiC dans l'alliage de la présente invention permet une amélioration du compromis entre la ténacité Kₐₚₚ L-T et la limite d'élasticité en compression R_{c}p0.2 L.

Il est possible de sélectionner la teneur des éléments d'alliage pour minimiser la densité. De préférence, les éléments d'additions contribuant à augmenter la densité tels que Cu, Zn, Mn et Ag sont minimisés et les éléments contribuant à diminuer la densité tels que Li et Mg sont maximisés de façon à atteindre une densité inférieure ou égale à 2.73 g/cm³ et de préférence inférieure ou égale à 2.72 g/cm³.

La teneur des autres éléments est au plus de 0,05 % en poids chacun et 0,15% en poids au total. Les autres éléments sont typiquement des impuretés inévitables.

Le procédé de fabrication des produits selon l'invention comprend les étapes d'élaboration, coulée, homogénéisation, déformation à chaud, mise en solution et trempe, traction entre 2 et 16% et revenu.

Dans une première étape, on élabore un bain de métal liquide de façon à obtenir un alliage d'aluminium de composition selon l'invention.

Le bain de métal liquide est ensuite coulé sous forme de forme brute, préférentiellement sous forme de plaque de laminage ou de billette de filage.

La forme brute est ensuite homogénéisée de façon à atteindre une température comprise entre 450°C et 550° et de préférence entre 480 °C et 530°C pendant une durée comprise entre 5 et 60 heures. Le traitement d'homogénéisation peut être réalisé en un ou plusieurs paliers. Après homogénéisation, la forme brute est en général refroidie jusqu'à température ambiante avant d'être préchauffée en vue d'être déformée à chaud. La déformation à chaud peut notamment être une extrusion ou un laminage à chaud. De manière préférée, il s'agit d'une étape de laminage à chaud. Le laminage à chaud est réalisé jusqu'à une épaisseur comprise de préférence entre 8 et 50 mm et de manière préférée entre 15 et 40 mm.

Le produit ainsi obtenu est ensuite mis en solution par traitement thermique permettant d'atteindre une température comprise entre 490 et 530 °C pendant 15 min à 8 h, puis trempé typiquement avec de l'eau à température ambiante.

Le produit subit ensuite une déformation à froid avec une déformation de 2 à 16 %. Il peut s'agir d'une traction contrôlée avec une déformation permanente de 2 à 5%, préférentiellement de 2,0% à 4,0%. Dans un mode de réalisation avantageux alternatif, la déformation à froid est réalisée en deux étapes : le produit est tout d'abord laminé à froid avec un taux de réduction d'épaisseur compris entre 8 à 12% puis ultérieurement tractionné de façon contrôlée avec une déformation permanente comprise entre 0,5 et 4%.

Le produit est ensuite soumis à une étape de revenu réalisée par chauffage à une température comprise entre 130 et 170°C et de préférence entre 140 et 160°C pendant 5 à 100 heures et de préférence de 10 à 70h.

Les présents inventeurs ont constaté que, de manière surprenante, les teneurs spécifiques et critiques de l'alliage de la présente invention permettent d'atteindre d'excellentes propriétés, notamment un compromis entre la limite d'élasticité en compression Rc_{p0,2}(L) et de ténacité en contraintes planes Kapp particulièrement amélioré. Avantageusement, ces propriétés peuvent être obtenues, pour les alliages de l'invention, quel que soit le temps de revenu entre 15h et 25h à 155°C, ce qui garantit une robustesse du procédé de fabrication.

Avantageusement, la structure granulaire des produits obtenus est majoritairement non-recristallisée. Le taux de structure granulaire non-recristallisé à mi-épaisseur est de préférence d'au moins 70% et préférentiellement d'au moins 80%.

Les produits obtenus par le procédé selon l'invention, en particulier les produits laminés ayant une épaisseur comprise entre 8 et 50 mm, à mi-épaisseur présentent les caractéristiques suivantes :
i) une limite d'élasticité en compression Rc_{p0,2}(L) ≥ 590 MPa, de préférence Rc_{p0,2}(L) ≥ 595 MPa, avec Rc_{p0,2}(L) la limite d'élasticité en compression mesurée à 0,2% de compression selon la norme ASTM E9 (2018) dans la direction longitudinale;
ii) une ténacité Kₐₚₚ (L-T) ≥ 60 MPa√m, de préférence Kₐₚₚ (L-T) ≥ 75 MPa√m, avec Kapp (L-T) la valeur du facteur d'intensité de contrainte apparent à la rupture définie selon la norme ASTME561 (2015) mesurée sur des éprouvettes CCT de largeur W=406 mm et d'épaisseur B = 6,35 mm;
iii) une différence entre la limite d'élasticité en traction R_{p0,2}(L) et la limite d'élasticité en compression Rc_{p0,2}(L), R_{p0,2}(L) - Rc_{p0,2}(L), inférieure ou égale à 10 MPa, de préférence ≤ 5 MPa.

Avantageusement, les caractéristiques i) et ii) sont obtenues pour une plage large de temps de revenu, notamment une plage d'au moins 5h à une température de revenu donnée. Une telle composition permet ainsi de garantir la robustesse du procédé de fabrication et donc de garantir les propriétés finales du produit lors d'une fabrication industrielle.

Dans un mode de réalisation avantageux, la ténacité est telle que Kₐₚₚ (L-T) ≥ -0,48 Rc_{p0,2}(L) + 355,2, avec Kapp (L-T) exprimé en MPa√m, la valeur du facteur d'intensité de contrainte apparent à la rupture définie selon la norme ASTM E561 (2015) mesurée sur des éprouvettes CCT de largeur W=406 mm et d'épaisseur B = 6,35 mm, et Rc_{p0,2}(L) exprimé en MPa, la limite d'élasticité en compression mesurée à 0,2% de compression selon la norme ASTM E9 (2018).

Les produits en alliage selon l'invention permettent en particulier la fabrication d'éléments de structure, notamment d'éléments de structure d'avion. Dans un mode de réalisation avantageux, l'élément de structure d'avion préféré est un élément extrados d'aile d'avion. Ces aspects, ainsi que d'autres de l'invention sont expliqués plus en détails à l'aide des exemples illustratifs et non limitatifs suivants.

### Exemples

### Exemple 1.

Dans cet exemple, des plaques de section 406 x 1520 mm en alliage dont la composition est donnée dans le tableau 1 ont été coulées. Les exemples d'alliages 1 et 3-8 ne rentrent pas dans le cadre de l'invention.

**Tableau 1. Composition en % en poids des alliages n°1 à 8**

| Alliage | Si | Fe | Cu | Mn | Mg | Zn | Ti | Zr | Li | Ag |
|---|---|---|---|---|---|---|---|---|---|---|
| 1 | 0,02 | 0,03 | 4,6 | 0,32 | 0,62 | 0,62 | 0,03 | 0,13 | 0,91 | 0,01 |
| 2 | 0,02 | 0,03 | 4,3 | 0,31 | 0,60 | 0,35 | 0,03 | 0,12 | 0,91 | 0,24 |
| 3 | 0,03 | 0,05 | 4,5 | 0,34 | 0,71 | 0,04 | 0,04 | 0,11 | 1,03 | 0,21 |
| 4 | 0,03 | 0,04 | 4,3 | - | 0,33 | 0,03 | 0,02 | 0,15 | 1,13 | 0,21 |
| 5 | 0,03 | 0,04 | 4,2 | 0,33 | 0,54 | - | 0,03 | 0,13 | 0,88 | 0,19 |
| 6 | 0,02 | 0,04 | 4,4 | 0,02 | 0,21 | 0,04 | 0,02 | 0,14 | 1,05 | 0,21 |
| 7 | 0,03 | 0,04 | 3,9 | - | 0,36 | - | 0,03 | 0,11 | 1,31 | 0,36 |
| 8 | 0,04 | 0,06 | 4,1 | 0,42 | 0,42 | 0,02 | 0,02 | 0,15 | 1,18 | 0,29 |

Pour chaque composition, la plaque a été homogénéisée avec un 1^{er} palier de 15h à 500°C, suivi d'un second palier de 20h à 510°C. La plaque a été laminée à chaud à une température supérieure à 440 °C pour obtenir des tôles d'épaisseur 25 mm pour les alliages 2 à 8 et 28 mm pour l'alliage 1. Les tôles ont été mises en solution à environ 510 °C pendant 3h, trempées avec de l'eau à 20 °C. Les tôles ont ensuite été tractionnées avec un allongement permanent compris entre 2% et 6%.

Les tôles ont subi un revenu mono palier tel qu'indiqué dans le tableau 2. Des échantillons ont été prélevés à mi-épaisseur pour mesurer les caractéristiques mécaniques statiques en traction et en compression dans la direction longitudinale. La ténacité en contrainte plane a également été mesurée à mi-épaisseur lors d'essais de courbe R avec des éprouvettes CCT de largeur 406 mm et d'épaisseur 6.35 mm dans la direction L-T. Les résultats sont présentés dans le tableau 2 et à la figure 1.

La structure des tôles obtenues était majoritairement non-recristallisée. Le taux de structure granulaire non-recristallisée à mi-épaisseur était de 90%.

**Tableau 2. Conditions de traction contrôlée et de revenu et propriétés mécaniques obtenues pour les différentes tôles à mi-épaisseur.**

| Alliage | Revenu | Allongement permanent lors de la traction contrôlée | R_{p0,2} (L) Traction (Mpa) | Rc_{p0,2} (L) Compression (Mpa) | Kapp (L-T) (MPa√m) |
|---|---|---|---|---|---|
| 1 | 15h 155°C | 3.0 | 593 | 585 | 71 |
| | 20h 155°C | 3.0 | 604 | 610 | 59 |
| 2 | 15h 155°C | 3.0 | 591 | 593 | 76 |
| | 20h 155°C | 3.0 | 601 | 599 | 69 |
| | 25h 155°C | 3.0 | | 613 | 63 |
| 3 | 15h 155°C | 3.3 | 612 | 607 | 60 |
| 4 | 15h 155°C | 3.1 | 619 | 614 | 59 |
| | 20h 155°C | 3.1 | 636 | 637 | 55 |
| 5 | 20h 155°C | 3.2 | 574 | 570 | 105 |
| | 25h 155°C | 3.2 | 585 | 580 | 79 |
| 6 | 20h 155°C | 3.1 | 628 | 628 | 51 |
| 7 | 24h 150°C | 4.5 | 606 | 590 | 64 |
| 8 | 24h 150°C | 4.0 | 594 | 587 | 72 |

### Exemple 2

Dans cet exemple, outre la plaque en alliage 2 de l'exemple 1, une plaque de section 406 x 1520 mm dont la composition est donnée dans le tableau 3 a été coulée.

**Tableau 3, Composition en % en poids des alliages 2 et 10,**

| Alliage | Si | Fe | Cu | Mn | Mg | Zn | Ti | Zr | Li | Ag |
|---|---|---|---|---|---|---|---|---|---|---|
| 2 | 0,02 | 0,03 | 4,3 | 0,31 | 0,60 | 0,35 | 0,03 | 0,12 | 0,91 | 0,24 |
| 10 | 0,04 | 0,02 | 4,3 | 0,31 | 0,64 | 0,33 | 0,03 | 0,14 | 0,90 | 0,35 |

Les plaques ont été homogénéisées à environ 510 °C puis scalpées. Après homogénéisation, les plaques ont été laminées à chaud pour obtenir des tôles ayant une épaisseur de 25 mm. Les tôles ont été mises en solution 3h à environ 510 °C, trempées à l'eau froide et tractionnées avec un allongement permanent de 3%.

La structure des tôle obtenues était majoritairement non-recristallisée. Le taux de structure granulaire non-recristallisé à mi-épaisseur était de 90%.

Les tôles ont subi un revenu compris entre 15 h et 50 h à 155 °C. Des échantillons ont été prélevés à mi-épaisseur pour mesurer les caractéristiques mécaniques statiques en traction, en compression dans la direction longitudinale ainsi que la ténacité K_{Q} dans la direction L-T. Les éprouvettes utilisées pour la mesure de ténacité avaient une largeur W=40 mm et une épaisseur B = 20 mm. Les résultats obtenus sont présentés dans le tableau 4 et les figures 2 et 3.

**Tableau 4 : Conditions de revenu et propriétés mécaniques obtenues pour les tôles 2 et10.**

| | | Propriétés en traction | | | Propriété en compression | Ténacité | Différence entre Rp_{0,2} (MPa) en tension et Rp_{0,2} (MPa) en compression |
|---|---|---|---|---|---|---|---|
| Alliage | Durée de revenu à 155°C | Rp_{0,2} (L) (MPa) | Rm (L) (MPa) | A (%) | Rc_{p0,2} (L) (MPa) | K_{Q} (MPa√m) L-T | |
| N°2 | 10 h | 560 | 598 | 10 | 565 | | -5 |
| | 15 h | 591 | 617 | 8.3 | 593 | 30,6 | -2 |
| | 20 h | 601 | 625 | 8.5 | 599 | 29,9 | 2 |
| | 25 h | | | | 613 | 27,6 | |
| | 30 h | 609 | 632 | 7.9 | 615 | | -6 |
| N°10 | 10 h | 587 | 620 | 10 | 559 | | 28 |
| | 15 h | 604 | 632 | 8.5 | 588 | 30,7 | 16 |
| | 20 h | 620 | 644 | 8.2 | 607 | 25,1 | 13 |
| | 25 h | | | | 609 | 24,8 | |
| | 30 h | 621 | 645 | 7.5 | 609 | | 12 |

### Exemple 3

Dans cet exemple, outre la plaque en alliage 2 de l'exemple 1, une plaque de section 406 x 1700 mm dont la composition est donnée dans le tableau 3 a été coulée en utilisant un affinage AlTiC (fil affinant contenant des germes de type TiC).

**Tableau 5. Composition en % en poids des alliages 2 et 9.**

| Alliage | Si | Fe | Cu | Mn | Mg | Zn | Ti | Zr | Li | Ag |
|---|---|---|---|---|---|---|---|---|---|---|
| 2 | 0,02 | 0,03 | 4,3 | 0,31 | 0,60 | 0,35 | 0,03 | 0,12 | 0,91 | 0,24 |
| 9 | 0,02 | 0,04 | 4,3 | 0,14 | 0,61 | 0,36 | 0,05 | 0,13 | 0,88 | 0,25 |

Les plaques ont été homogénéisées à environ 510 °C puis scalpées. Après homogénéisation, les plaques ont été laminées à chaud pour obtenir des tôles ayant une épaisseur de 25mm. Les tôles ont été mises en solution 3h à environ 510°C, trempées à l'eau froide et tractionnées avec un allongement permanent de 3%.

Les tôles ont subi un revenu compris entre 15 h et 25 h à 155 °C. Des échantillons ont été prélevés à mi-épaisseur pour mesurer les caractéristiques mécaniques statiques en traction, en compression dans la direction longitudinale ainsi que la ténacité K_{Q} dans la direction L-T. Les éprouvettes utilisées pour la mesure de ténacité avaient une largeur W=40 mm et une épaisseur B = 20 mm. Les critères de validité de K_{1C} ont été remplis pour certains échantillons. Des mesures de ténacité en contraintes planes ont également été obtenues sur des échantillons CCT de largeur 406 mm et d'épaisseur 6.35 mm. Les résultats obtenus sont présentés dans le tableau 6 et à la figure 4.

**Tableau 6 : Conditions de revenu et propriétés mécaniques obtenues pour les tôles 2 et 9 à mi-épaisseur**

| | | Propriétés en tension | | | Propriété en compression | Ténacité | |
|---|---|---|---|---|---|---|---|
| Alliage | Durée de revenu à 155°C | Rm (L) (MPa) | Rp_{0,2} (L) en tension (MPa) | A (%) | Rc_{p0,2} (L) (MPa) | K_{Q} L-T (MPa.M^{1/2}) | Kapp L-T (MPa.M^{1/2}) |
| N°2 | 15 h | 591 | 617 | 8.3 | 593 | 30,6 | 76 |
| | 20 h | 601 | 625 | 8.5 | 599 | 29,9 | 69 |
| | 25 h | | | | 613 | 27,6 | 63 |
| N°9 | 15 h | 597 | 622 | 9.1 | 599 | 28,7 | 84 |
| | 20 h | | | | 603 | 26,8 | 80 |
| | 25 h | 602 | 626 | 8.5 | 607 | 26,9 | 78 |

## Revendications

1. Produit à base d'alliage d'aluminium comprenant, en pourcentage en poids,
4,0 à 4,6 % en poids de Cu,
0,7 à 1,2 % en poids de Li,
0,5 à 0,65 % en poids de Mg,
0,10 à 0,20 % en poids de Zr,
0,15 à 0,30 % en poids d'Ag,
0,25 à 0,45 % en poids de Zn,
0,05 à 0,35% en poids de Mn,
au plus 0,20 % en poids de Fe + Si,
au moins un élément choisi parmi Cr, Sc, Hf, V et Ti, la quantité dudit élément, s'il est choisi, étant de 0,05 à 0,3 % en poids pour Cr et pour Sc, 0,05 à 0,5 % en poids pour Hf et pour V et de 0,01 à 0,15 % en poids pour Ti,
autres éléments au plus 0,05% en poids chacun et 0,15% en poids au total, reste aluminium.

2. Produit à base d'alliage d'aluminium selon la revendication 1 dans lequel la teneur en Cu est comprise entre 4,2 et 4,5% en poids, préférentiellement entre 4,2 et 4,4% en poids.

3. Produit à base d'alliage d'aluminium selon la revendication 1 ou la revendication 2 dans lequel la teneur en Li est comprise entre 0,8 et 1,0% en poids, préférentiellement entre 0,85 et 0,95 % en poids.

4. Produit à base d'alliage d'aluminium selon une quelconque des revendications 1 à 3 dans lequel la teneur en Zn est comprise entre 0,30 et 0,40 % en poids.

5. Produit à base d'alliage d'aluminium selon une quelconque des revendications 1 à 4 dans lequel la teneur en Mn comprise entre 0,10 et 0,35% en poids.

6. Produit à base d'alliage d'aluminium selon une quelconque des revendications 1 à 5 dans lequel la somme des teneurs en Zn, Mg et Ag comprise entre 0,95 et 1,35% en poids, préférentiellement entre 1,00 et 1,30% en poids, plus préférentiellement encore entre 1,15 et 1,25% en poids.

7. Produit à base d'alliage d'aluminium selon une quelconque des revendications 1 à 6 dans lequel la teneur en Zr est 0,10 à 0,15 % en poids, préférentiellement entre 0,11 et 0,14% en poids.

8. Produit à base d'alliage d'aluminium selon une quelconque des revendications 1 à 7 dans lequel la teneur en Ti est comprise entre 0,01 à 0,15% en poids pour Ti, préférentiellement entre 0,01 et 0,08% en poids, plus préférentiellement entre 0,02 et 0,06% en poids.

9. Produit à base d'alliage d'aluminium selon la revendication 8 dans lequel le Ti est présent notamment sous la forme de particules TiC.

10. Procédé de fabrication d'un produit à base d'alliage d'aluminium dans lequel, successivement,
a) on élabore un bain de métal liquide à base d'aluminium comprenant 4,0 à 4,6 % en poids de Cu ; 0,7 à 1,2 % en poids de Li ; 0,5 à 0,65 % en poids de Mg ; 0,10 à 0,20 % en poids de Zr ; 0,15 à 0,30 % en poids d'Ag ; 0,25 à 0,45 % en poids de Zn ; 0,05 à 0,35% en poids de Mn ; au plus 0,20 % en poids de Fe + Si ; au moins un élément choisi parmi Cr, Sc, Hf, V et Ti, la quantité dudit élément, s'il est choisi, étant de 0,05 à 0,3 % en poids pour Cr et pour Sc, 0,05 à 0,5 % en poids pour Hf et pour V et de 0,01 à 0,15 % en poids pour Ti ; autres éléments au plus 0,05% en poids chacun et 0,15% en poids au total et reste aluminium ;
b) on coule une forme brute à partir dudit bain de métal liquide ;
c) on homogénéise ladite forme brute à une température comprise entre 450°C et 550°C et de préférence entre 480°C et 530°C pendant une durée comprise entre 5 et 60 heures ;
d) on déforme à chaud, préférentiellement par laminage, ladite forme brute homogénéisée ;
e) on met en solution le produit déformé à chaud entre 490 et 530 °C pendant 15 min à 8 h et on trempe ledit produit mis en solution ;
f) on déforme à froid ledit produit avec une déformation de 2 à 16% ;
g) on réalise un revenu dans lequel ledit produit atteint une température comprise entre 130 et 170°C et de préférence entre 140 et 160°C pendant 5 à 100 heures et de préférence de 10 à 70h.

11. Produit selon l'une quelconque des revendications 1 à 9 ou susceptible d'être obtenu par le procédé selon la revendication 10, d'épaisseur comprise entre 8 et 50 mm ayant, à mi-épaisseur :
i) une limite d'élasticité en compression Rc_{p0,2}(L) ≥ 590 MPa, de préférence Rc_{p0,2}(L) ≥ 595 MPa ;
ii) une ténacité Kₐₚₚ (L-T) ≥ 60 MPa√m, de préférence Kₐₚₚ (L-T) ≥ 75 MPa√m, avec Kapp (L-T) la valeur du facteur d'intensité de contrainte apparent à la rupture définie selon la norme ASTM E561 (2015) mesurée sur des éprouvettes CCT de largeur W=406 mm et d'épaisseur B = 6,35 mm ;
iii) une différence entre la limite d'élasticité en traction R_{p0,2}(L) et la limite d'élasticité en compression Rc_{p0,2}(L), R_{p0,2}(L) - Rc_{p0,2}(L), inférieure ou égale à 10 MPa, de préférence ≤ 5 MPa.

12. Elément de structure d'avion, de préférence un élément extrados d'aile d'avion, comprenant un produit selon l'une quelconque des revendications 1 à 9 ou selon la revendication 11.

## Patentansprüche

1. Produkt auf Aluminiumlegierungsbasis umfassend in Gewichtsprozent 4,0 bis 4,6 Gew.-% Cu,
0,7 bis 1,2 Gew.-% Li,
0,5 bis 0,65 Gew.-% Mg,
0,10 bis 0,20 Gew.-% Zr,
0,15 bis 0,30 Gew.-% Ag,
0,25 bis 0,45 Gew.-% Zn,
0,05 bis 0,35 Gew.-% Mn,
höchstens 0,20 Gew.-% Fe + Si,
mindestens ein Element ausgewählt aus Cr, Sc, Hf, V und Ti, wobei die Menge des Elements, falls ausgewählt, 0,05 bis 0,3 Gew.-% für Cr und für Sc, 0,05 bis 0,5 Gew.-% für Hf und für V und 0,01 bis 0,15 Gew.-% für Ti beträgt,
*weitere Elemente jeweils höchstens 0,05 Gew.-% und höchstens 0,15 Gew.-% insgesamt, Rest Aluminium.*

2. Produkt auf Aluminiumlegierungsbasis nach Anspruch 1, bei dem der Cu-Gehalt zwischen 4,2 und 4,5 Gew.-%, vorzugsweise zwischen 4,2 und 4,4 Gew.-% liegt.

3. Produkt auf Aluminiumlegierungsbasis nach Anspruch 1 oder 2, bei dem der Li-Gehalt zwischen 0,8 und 1,0 Gew.-%, vorzugsweise zwischen 0,85 und 0,95 Gew.-% liegt.

4. Produkt auf Aluminiumlegierungsbasis nach irgendeinem der Ansprüche 1 bis 3, bei dem der Zn-Gehalt zwischen 0,30 und 0,40 Gew.-% liegt.

5. Produkt auf Aluminiumlegierungsbasis nach irgendeinem der Ansprüche 1 bis 4, bei dem der Mn-Gehalt zwischen 0,10 und 0,35 Gew.-% liegt.

6. Produkt auf Aluminiumlegierungsbasis nach irgendeinem der Ansprüche 1 bis 5, bei dem die Summe der Gehalte an Zn, Mg und Ag zwischen 0,95 und 1,35 Gew.-%, bevorzugt zwischen 1,00 und 1,30 Gew.-%, noch bevorzugter zwischen 1,15 und 1,25 Gew.-% liegt.

7. Produkt auf Aluminiumlegierungsbasis nach irgendeinem der Ansprüche 1 bis 6, bei dem der Zr-Gehalt 0,10 bis 0,15 Gew.-%, vorzugsweise 0,11 bis 0,14 Gew.-%, beträgt.

8. Produkt auf Aluminiumlegierungsbasis nach irgendeinem der Ansprüche 1 bis 7, bei dem der Ti-Gehalt zwischen 0,01 und 0,15 Gew.-% für Ti, bevorzugt zwischen 0,01 und 0,08 Gew.-%, noch bevorzugter zwischen 0,02 und 0,06 Gew.-% liegt.

9. Produkt auf Aluminiumlegierungsbasis nach Anspruch 8, bei dem Ti insbesondere in Form von TiC-Partikeln vorliegt.

10. Verfahren zur Herstellung eines Produkts auf Aluminiumlegierungsbasis, bei dem nacheinander
a) ein Flüssigmetallbad auf Aluminiumbasis hergestellt wird, umfassend 4,0 bis 4,6 Gew.-% Cu; 0,7 bis 1,2 Gew.-% Li; 0,5 bis 0,65 Gew.-% Mg; 0,10 bis 0,20 Gew.-% Zr; 0,15 bis 0,30 Gew.-% Ag; 0,25 bis 0,45 Gew.-% Zn; 0,05 bis 0,35 Gew.-% Mn; höchstens 0,20 Gew.-% Fe + Si; mindestens ein Element, ausgewählt aus Cr, Sc, Hf, V und Ti, wobei die Menge des Elements, falls ausgewählt, 0,05 bis 0,3 Gew.-% für Cr und Sc, 0,05 bis 0,5 Gew.-% für Hf und V und 0,01 bis 0,15 Gew.-% für Ti beträgt; weitere Elemente jeweils höchstens 0,05 Gew.-% und höchstens 0,15 Gew.-% insgesamt und Rest Aluminium;
b) aus dem Flüssigmetallbad eine Rohform gegossen wird;
c) die Rohform bei einer Temperatur zwischen 450°C und 550°C, vorzugsweise zwischen 480°C und 530°C, für eine Dauer zwischen 5 und 60 Stunden homogenisiert wird;
d) die homogenisierte Rohform warm umgeformt wird, vorzugsweise durch Walzen;
e) das warm umgeformte Produkt bei 490 bis 530°C für 15 min bis 8 h lösungsgeglüht wird und das lösungsgeglühte Produkt abgeschreckt wird;
f) das Produkt mit einer Verformung von 2 bis 16 % kalt umgeformt wird;
g) eine Auslagerungsbehandlung durchgeführt wird, bei der das Produkt eine Temperatur zwischen 130 und 170°C und vorzugsweise zwischen 140 und 160°C während 5 bis 100 Stunden und vorzugsweise 10 bis 70 Stunden erreicht.

11. Produkt nach irgendeinem der Ansprüche 1 bis 9 oder erhältlich durch das Verfahren nach Anspruch 10, mit einer Dicke zwischen 8 und 50 mm, aufweisend bei halber Dicke:
i) eine Dehngrenze unter Druckbelastung Rc_{p0,2}(L) ≥ 590 MPa, vorzugsweise Rc_{p0,2}(L) ≥ 595 MPa;
ii) eine Zähigkeit Kₐₚₚ (L-T) ≥ 60 MPa√m, vorzugsweise Kₐₚₚ (L-T) ≥ 75 MPa√m, wobei Kapp (L-T) der Wert des scheinbaren Spannungsintensitätsfaktors beim Bruch ist, definiert gemäß ASTM E561 (2015), gemessen an CCT-Proben mit der Breite W=406 mm und der Dicke B = 6,35 mm;
iii) eine Differenz zwischen der Dehngrenze unter Zugbelastung R_{p0,2}(L) und der Dehngrenze unter Druckbelastung Rc_{p0,2}(L), R_{p0,2}(L) - Rc_{p0,2}(L), von 10 MPa oder weniger, vorzugsweise ≤ 5 MPa.

12. Flugzeugstrukturelement, vorzugsweise ein Flugzeugflügeloberseitenelement, umfassend ein Produkt nach irgendeinem der Ansprüche 1 bis 9 oder nach Anspruch 11.

## Claims

1. A product based on an aluminum alloy comprising, in percentage by weight,
4.0 to 4.6% by weight of Cu,
0.7 to 1.2% by weight of Li,
0.5 to 0.65% by weight of Mg,
0.10 to 0.20% by weight of Zr,
0.15 to 0.30% by weight of Ag,
0.25 to 0.45% by weight of Zn,
0.05 to 0.35% by weight of Mn,
at most 0.20% by weight of Fe + Si,
at least one element selected from Cr, Sc, Hf, V and Ti, the amount of said element, if selected, being from 0.05 to 0.3% by weight for Cr and for Sc, 0.05 to 0.5% by weight for Hf and for V and from 0.01 to 0.15% by weight for Ti,
other elements at most 0.05% by weight each and 0.15% by weight in total, the remainder being aluminum.

2. The product based on an aluminum alloy according to claim 1 wherein the Cu content is comprised between 4.2 and 4.5% by weight, preferably between 4.2 and 4.4% by weight.

3. The product based on an aluminum alloy according to claim 1 or claim 2 wherein the Li content is comprised between 0.8 and 1.0% by weight, preferably between 0.85 and 0.95% by weight.

4. The product based on an aluminum alloy according to any one of claims 1 to 3 wherein the Zn content is comprised between 0.30 and 0.40% by weight.

5. The product based on an aluminum alloy according to any one of claims 1 to 4 wherein the Mn content comprised between 0.10 and 0.35% by weight.

6. The product based on an aluminum alloy according to any one of claims 1 to 5 wherein the sum of the Zn, Mg and Ag contents comprised between 0.95 and 1.35% by weight, preferably between 1.00 and 1.30% by weight, more preferably still between 1.15 and 1.25% by weight.

7. The product based on an aluminum alloy according to any one of claims 1 to 6 wherein the Zr content is 0.10 to 0.15% by weight, preferably between 0.11 and 0.14% by weight.

8. The product based on an aluminum alloy according to any one of claims 1 to 7 wherein the Ti content is comprised between 0.01 to 0.15% by weight for Ti, preferably between 0.01 and 0.08% by weight, more preferably between 0.02 and 0.06% by weight.

9. The product based on an aluminum alloy according to claim 8 wherein the Ti is present in particular in the form of particles of TiC.

10. A method for manufacturing a product based on an aluminum alloy wherein, successively,
a) a liquid metal bath based on aluminum is prepared comprising 4.0 to 4.6% by weight of Cu; 0.7 to 1.2% by weight of Li; 0.5 to 0.65% by weight of Mg; 0.10 to 0.20% by weight of Zr; 0.15 to 0.30% by weight of Ag; 0.25 to 0.45% by weight of Zn; 0.05 to 0.35% by weight of Mn; at most 0.20% by weight of Fe + Si; at least one element selected from Cr, Sc, Hf, V and Ti, the amount of said element, if selected, being from 0.05 to 0.3% by weight for Cr and for Sc, 0.05 to 0.5% by weight for Hf and for V and from 0.01 to 0.15% by weight for Ti; other elements at most 0.05% by weight each and 0.15% by weight in total and the remainder being aluminum;
b) a crude form is cast from said liquid metal bath;
c) said crude form is homogenized at a temperature comprised between 450°C and 550°C and preferably between 480°C and 530°C for a period comprised between 5 and 60 hours;
d) said homogenized crude form is hot-worked, preferably by rolling;
e) the hot-worked product is solution heat-treated between 490 and 530°C for 15 min to 8 h and said solution heat-treated product is quenched;
f) said product is cold-worked with a working of 2 to 16%;
g) ageing is carried out wherein said product reaches a temperature comprised between 130 and 170°C and preferably between 140 and 160°C for 5 to 100 hours and preferably 10 to 70 hours.

11. The product according to any one of claims 1 to 9 or can be obtained by the method according to claim 10, with a thickness comprised between 8 and 50 mm having, at mid-thickness:
i) a compressive yield strength Rc_{p0.2}(L) ≥ 590 MPa, preferably Rc_{p0.2}(L) ≥ 595 MPa;
ii) a toughness Kₐₚₚ (L-T) ≥ 60 MPa√m, preferably Kₐₚₚ (L-T) ≥ 75 MPa√m, with Kₐₚₚ (L-T) the value of the apparent stress intensity factor at rupture defined according to standard ASTM E561 (2015) measured on CCT test specimens of width W = 406 mm and thickness B = 6.35 mm;
iii) a difference between the tensile yield strength R_{p0.2}(L) and the compressive yield strength Rc_{p0.2}(L), R_{p0.2}(L) - Rc_{p0.2}(L), less than or equal to 10 MPa, preferably ≤ 5 MPa.

12. An aircraft structure element, preferably an aircraft upper wing skin element, comprising a product according to any one of claims 1 to 9 or according to claim 11.
